# EUROPÄISCHE PATENTSCHRIFT

(11) **EP 2 449 145 B1**
(45) Veröffentlichungstag und Bekanntmachung des Hinweises auf die Patenterteilung: **07.08.2019**
(21) Anmeldenummer: 10723562.4
(22) Anmeldetag: 21.05.2010
(51) Int. Cl.: C22F 1/05, C22C 21/02, C22C 21/08

(54) **AlMgSi-Band für Anwendungen mit hohen Umformungsanforderungen**
AlMgSi-sheet for applications with high shaping requirements
Bande AIMgSi pour applications ayant des exigences de déformation élevées

(30) Priorität: 30.06.2009 EP 09164221
(43) Veröffentlichungstag der Anmeldung: 09.05.2012
(73) Patentinhaber: Hydro Aluminium Rolled Products GmbH, 41515 Grevenbroich (DE)
(72) Erfinder: BRINKMAN, Henk-Jan, 53175 Bonn (DE); SCHRÖDER, Dietmar, 41515 Grevenbroich (DE); BRÜNGER, Eike, 41539 Dormagen (DE); KARHAUSEN, Kai-Friedrich, 53121 Bonn (DE); WIRTZ, Thomas, 22175 Hamburg (DE)
(74) Vertreter: Cohausz & Florack
(86) Internationale Anmeldenummer: PCT/EP2010/057071
(87) Internationale Veröffentlichungsnummer: WO 2011/000635

(56) Entgegenhaltungen:
- EP-A1- 0 761 837
- EP-A1- 1 533 394
- WO-A1-96/07768
- WO-A1-97/22724
- WO-A1-97/47779
- WO-A1-2013/037919
- US-A- 3 392 062
- US-A- 4 808 247
- US-A1- 2004 011 438
- US-A1- 2004 250 928
- US-A1- 2006 032 560
- E.R. MORGAN: "Improved high strength low alloy steels through hot strip mill controlled cooling", YEARBOOK OF AMERICAN IRON AND STEEL INSITUTE, 1965, pages 281-305,

## Beschreibung

Die Erfindung betrifft ein Verfahren zur Herstellung eines Bandes aus einer AlMgSi-Legierung, bei welchem ein Walzbarren aus einer AlMgSi-Legierung gegossen wird, der Walzbarren einer Homogenisierung unterzogen wird, der auf Walztemperatur gebrachte Walzbarren warmgewalzt wird und anschließend optional auf Enddicke kaltgewalzt wird. Darüber hinaus betrifft die Erfindung ein Aluminiumband aus einer AlMgSi-Legierung sowie dessen vorteilhafte Verwendung.

Vor allem im Kraftfahrzeugbau aber auch in anderen Anwendungsgebieten, beispielsweise dem Flugzeugbau oder Schienenfahrzeugbau werden Bleche aus Aluminiumlegierungen benötigt, welche sich nicht nur durch besonders hohe Festigkeitswerte auszeichnen, sondern gleichzeitig ein sehr gutes Umformverhalten aufweisen und hohe Umformgrade ermöglichen. Im Kraftfahrzeugbau sind typische Anwendungsgebiete die Karosserie und Fahrwerkteile. Bei sichtbaren, lackierten Bauteilen, beispielsweise außen sichtbaren Karosserieblechen, kommt hinzu, dass das Umformen der Werkstoffe so erfolgen muss, dass die Oberfläche nach der Lackierung nicht durch Fehler wie Fließfiguren oder Zugrilligkeit (Roping) beeinträchtigt ist. Dies ist beispielsweise für die Verwendung von Aluminiumlegierungsblechen zur Herstellung von Motorhauben und anderen Karosseriebauteilen eines Kraftfahrzeuges besonders wichtig. Es schränkt die Werkstoffwahl hinsichtlich der Aluminiumlegierung allerdings ein. Insbesondere AlMgSi-Legierungen, deren Hauptlegierungsbestandteile Magnesium und Silizium sind, weisen relativ hohe Festigkeiten auf bei gleichzeitig gutem Umformverhalten sowie hervorragender Korrosionsbeständigkeit. AlMgSi-Legierungen sind die Legierungstypen AA6XXX, beispielsweise der Legierungstyp AA6016, AA6014, AA6181, AA6060 und AA6111. Üblicherweise werden Aluminiumbänder aus einer AlMgSi-Legierung durch Gießen eines Walzbarrens, Homogenisieren des Walzbarrens, Warmwalzen des Walzbarrens und Kaltwalzen des Warmbandes hergestellt. Die Homogenisierung des Walzbarrens erfolgt bei einer Temperatur von 380 bis 580 °C für mehr als eine Stunde. Durch ein abschließendes Lösungsglühen mit nachfolgendem Abschrecken und Kaltauslagern etwa bei Raumtemperatur für mindestens drei Tage können die Bänder im Zustand T4 ausgeliefert werden. Der Zustand T6 wird nach dem Abschrecken durch eine Warmauslagerung bei Temperaturen zwischen 100 °C und 220 °C eingestellt.

Ein Verfahren zur Herstellung eines Bandes aus einer AlMgSi-Legierung, das sich durch verbesserte Umformeigenschaften auszeichnet, ist aus dem Stand der Technik der US 4,808,247 bekannt. Gemäß diesem Verfahren wird zunächst ein Walzbarren aus einer AlMgSi-Legierung gegossen und anschließend einer Homogenisierung bei einer Temperatur zwischen 450 und 580°C unterzogen. Um die gewünschte Dicke des Bandes bereitzustellen, wird der Walzbarren warm- und kaltgewalzt. Nach einem abschließenden Lösungsglühen wird das Al-Band für zwei Wochen bei Raumtemperatur kaltausgelagert. Ein nach diesem Verfahren hergestelltes Aluminiumband weist eine Dehngrenze von 15 kg/mm² (147 MPa) auf.

Die EP 1 533 394 A1 betrifft eine Komponente einer Automobilkarosserie aus zwei Blechteilen aus jeweils einer AlMgSi-Legierung. Das Verfahren zur Herstellung dieser Bleche umfasst die folgenden Schritte: vertikales Stranggießen, Homogenisierungsglühen, Warm- und Kaltwalzen der Bänder auf eine Dicke von 1,2 mm. Im Lieferzustand T4 weisen die so hergestellten Bänder eine Dehngrenze Rp0,2 von 80 bis 140 MPa auf, gleichzeitig liegt der Wert der Bruchdehnung A₈₀ deutlich unterhalb von 30%.

Aus der WO 96/07768 ist ein lösungsgeglühtes Aluminiumband aus einer Legierung AA6016 bekannt, wobei das Verfahren zur Herstellung dieses Bandes verschiedene Aufwärm- und Abkühlschritte umfasst. Ein gemäß diesem Verfahren hergestelltes Aluminiumband weist allgemeine Dehngrenze ("YS") von 117 MPa und eine allgemeine Bruchdehnung ("EL") von 32% auf.

Schließlich offenbart auch die WO 97/22724 ein Blech aus einer AlMgSi-Legierung zur Verwendung als Automobilblech, das im T4-Zustand ein allgemeine Bruchdehnung von 28% und eine Gleichmaßdehnung A_{g} von 23% aufweist.

Problematisch ist, dass in warmgewalzten Aluminiumbändern aus AlMgSi-Legierungen grobe Mg₂Si-Ausscheidungen vorliegen, welche im anschließenden Kaltwalzen durch hohe Umformgrade gebrochen und verkleinert werden. Warmbänder einer AlMgSi-Legierung werden in der Regel in Dicken von 3 mm bis 12 mm hergestellt und einem Kaltwalzen mit hohen Umformgraden zugeführt. Da der Temperaturbereich in dem sich die AlMgSi-Phasen bilden, beim konventionellen Warmwalzen sehr langsam durchlaufen wird, bilden sich diese Phasen sehr grob aus. Der Temperaturbereich zur Bildung der obengenannten Phasen ist legierungsabhängig aber liegt zwischen 550°C und 230°C. Es konnte experimentell nachgewiesen werden, dass diese groben Phasen im Warmband die Dehnung des Endprodukts negativ beeinflussen. Das bedeutet, dass das Umformverhalten von Aluminiumbändern aus AlMgSi-Legierungen bisher nicht vollständig ausgeschöpft werden konnte.

Der vorliegenden Erfindung liegt daher die Aufgabe zu Grunde, ein Verfahren zur Herstellung eines Aluminiumbandes aus einer AlMgSi-Legierung sowie ein Aluminiumband zur Verfügung zu stellen, welches im Zustand T4 eine höhere Dehnung aufweist und insofern höhere Umformgrade bei der Herstellung von beispielsweise Strukturbauteilen ermöglicht. Darüber hinaus liegt der vorliegenden Erfindung die Aufgabe zu Grunde, vorteilhafte Verwendungen eines aus dem erfindungsgemäßen Aluminiumband hergestellten Blechs vorzuschlagen.

Die genannte Aufgabe wird durch ein Verfahren nach Anspruch 1, ein Aluminiumband nach Anspruch 7 und 11 sowie eine Verwendung nach Anspruch 14 gelöst.

Gemäß einer ersten Lehre der vorliegenden Erfindung wird die oben aufgezeigte Aufgabe für ein Verfahren zur Herstellung eines Bandes aus einer AlMgSi-Legierung dadurch gelöst, dass das Warmband unmittelbar am Auslauf aus dem letzten Warmwalzstich eine Temperatur von maximal 130 °C, vorzugsweise eine Temperatur von maximal 100 °C aufweist und das Warmband mit dieser oder einer geringeren Temperatur aufgewickelt wird.

Es hat sich gezeigt, dass die Größe der Mg₂Si-Ausscheidungen in einem Warmband einer AlMgSi-Legierung durch ein Abschrecken, d.h. durch eine beschleunigte Abkühlung, deutlich verringert werden kann. Durch das schnelle Abkühlen von einer Warmbandtemperatur zwischen 230 °C und 550 °C auf maximal 130 °C, vorzugsweise maximal 100 °C am Auslauf des letzten Warmwalzstichs wird der Gefügezustand des Warmbandes eingefroren, so dass sich grobe Ausscheidungen nicht mehr bilden können. Das resultierende Aluminiumband weist nach einem Lösungsglühen und Abschrecken an Enddicke eine deutlich verbesserte Dehnung bei üblichen Festigkeiten im Zustand T4 auf und eine gleiche oder sogar verbesserte Aushärtbarkeit zum Zustand T6. Diese Eigenschaftskombination ist bei Bändern aus AlMgSi-Legierungen bisher nicht erreicht worden.

Gemäß einer vorteilhaften Ausführungsform des erfindungsgemäßen Verfahrens erfolgt dieser Abkühlvorgang innerhalb der letzten beiden Warmwalzstiche, d.h. die Abkühlung auf 130 °C und weniger erfolgt innerhalb von Sekunden, maximal innerhalb von fünf Minuten. Es hat sich gezeigt, dass bei dieser Vorgehensweise die erhöhten Dehnungswerte bei üblichen Festigkeits- bzw. Dehngrenzwerten im Zustand T4 und die verbesserte Aushärtbarkeit im Zustand T6 besonders prozesssicher erreicht werden.

Gemäß einer ersten Ausgestaltung des erfindungsgemäßen Verfahrens wird eine besonders wirtschaftliche Realisierung des Verfahrens dadurch erzielt, dass das Warmband unter Verwendung von mindestens einem Platinenkühler und der mit Emulsion beaufschlagten Warmwalzstiche selbst auf Aufwickeltemperatur abgeschreckt wird. Ein Platinenkühler besteht aus einer Anordnung von Kühl- bzw. Schmiermitteldüsen, welche eine Walzemulsion auf das Aluminiumband sprühen. Der Platinenkühler ist häufig in einem Warmwalzwerk vorhanden, um gewalzte Warmbänder vor dem Warmwalzen auf Walztemperatur zu kühlen und die Aufwickeltemperatur einzustellen. Das erfindungsgemäße Verfahren kann somit auf konventionellen Anlagen ohne spezielle Zusatzeinrichtungen zum Einsatz gebracht werden.

Per Definition liegt die Warmwalztemperatur oberhalb der Rekristallisationstemperatur eines Metalls, also bei Aluminium oberhalb ca. 230 °C. Entsprechend der Lehre der vorliegenden Erfindung liegt die Aufwickeltemperatur mit 130 °C aber deutlich unterhalb dieser prozessüblichen Bedingungen.

Beträgt die Warmwalztemperatur des Warmbandes vor dem vorletzten Warmwalzstich mindestens 230 °C, vorzugsweise über 400 °C, wird gemäß einer nächsten Ausgestaltung des erfindungsgemäßen Verfahrens erreicht, dass besonders kleine Mg₂Si-Ausscheidungen im abgeschreckten Warmband vorhanden sind, da der größte Anteil der Legierungsbestandteile Magnesium und Silizium bei diesen Temperaturen im gelösten Zustand in der Aluminiummatrix vorliegen. Dieser vorteilhafte Zustand des Warmbandes wird durch das Abschrecken quasi "eingefroren".

Die Dicke des fertigen Warmbandes beträgt 3 mm bis 12 mm, vorzugsweise 3,5 mm bis 8 mm, so dass übliche Kaltwalzgerüste für das Kaltwalzen verwendet werden können.

Die für das erfindungsgemäße Verfahren verwendete Aluminiumlegierung vom Legierungstyp AA6xxx ist vorzugsweise vom Typ AA6014, AA6016, AA6060, AA6111 oder AA6181. Allen Legierungstypen AA6xxx ist gemein, dass sie ein besonders gutes Umformverhalten gekennzeichnet durch hohe Dehnungswerte im Zustand T4 sowie sehr hohe Festigkeiten bzw. Dehngrenzen im Einsatzzustand T6, beispielsweise nach einem Warmauslagern bei 205 °C / 30 Min. aufweisen.

Gemäß einer weiteren Ausgestaltung des erfindungsgemäßen Verfahrens wird das fertig gewalzte Aluminiumband einer Wärmebehandlung unterzogen, wobei das Aluminiumband auf mehr als 100 °C erwärmt wird und anschließend mit einer Temperatur von mehr als 55 °C, vorzugsweise mehr als 85 °C aufgewickelt und ausgelagert. Diese Ausführungsform des Verfahrens ermöglicht es nach der Kaltauslagerung durch eine kürzere Erwärmungsphase mit niedrigeren Temperaturen den Zustand T6 in dem Aluminiumband oder Blech einzustellen, in welchem die zu Bauteilen umgeformten Bleche oder Bänder in der Anwendung eingesetzt werden. Diese schnellaushärtende Aluminiumbänder werden hierzu auf Temperaturen von etwa 185 °C für lediglich 20 Min. erwärmt, um die höheren Streckgrenzwerte im Zustand T6 zu erreichen. Zwar liegen die Bruchdehnungswerte A₈₀ der mit dieser Ausführungsform des erfindungsgemäßen Verfahrens hergestellten Aluminiumbänder leicht unterhalb von 29 %. Das erfindungsgemäß hergestellte Aluminiumband zeichnet sich aber nach der Auslagerung im Zustand T4 weiterhin durch eine sehr gute Gleichmaßdehnung A_{g} von mehr als 25 % aus. Unter der Gleichmaßdehnung A_{g} versteht man die maximale Dehnung der Probe, bei welcher sich beim Zugversuch keine Einschnürung der Probe zeigt. Die Probe wird im Bereich der Gleichmaßdehnung also gleichmäßig gedehnt. Der Wert für die Gleichmaßdehnung lag bisher bei ähnlichen Werkstoffen bei maximal 22 % bis 23 %. Die Gleichmaßdehnung beeinflusst maßgeblich das Umformverhalten, da diese den in der Praxis verwendeten maximalen Umformgrad des Werkstoffs bestimmt. Insofern kann mit dem erfindungsgemäßen Verfahren ein Aluminiumband mit sehr guten Umformeigenschaften zur Verfügung gestellt werden, welches auch über eine beschleunigte Warmauslagerung (185°C/120 Min.) in den Zustand T6 überführt werden kann.

Eine Aluminiumlegierung vom Typ AA6016 weist folgende Legierungsbestandteile in Gewichtsprozent auf:
0,25 % ≤ Mg ≤ 0,6 %,
1,0 % ≤ Si ≤ 1,5 %,
Fe ≤ 0,5 %,
Cu ≤ 0,2 %,
Mn ≤ 0,2 %,
Cr ≤ 0,1 %,
Zn ≤ 0,1 %,
Ti ≤ 0,1 %
und Rest Al sowie unvermeidbare Verunreinigungen maximal in Summe 0,15 %, einzeln maximal 0,05 %.

Bei Magnesiumgehalten von weniger als 0,25 Gew.-% ist die Festigkeit des Aluminiumbandes, welches für Strukturanwendungen vorgesehen ist zu gering, andererseits verschlechtert sich die Umformbarkeit bei Magnesiumgehalten oberhalb von 0,6 Gew.-%. Silizium ist im Zusammenspiel mit Magnesium im Wesentlichen für die Aushärtbarkeit der Aluminiumlegierung verantwortlich und somit auch für die hohen Festigkeiten, welche im Anwendungsfall beispielsweise nach einem Lackiereinbrennen erzielt werden können. Bei Si-Gehalten von weniger als 1,0 Gew.-% ist die Aushärtbarkeit des Aluminiumbandes verringert, so dass im Anwendungsfall nur verringerte Festigkeiten bereitgestellt werden können. Si-Gehalte von mehr als 1,5 Gew.-% führen aber zu Gießproblemen im Hinblick auf die Herstellung des Walzbarrens. Der Fe-Anteil sollte auf maximal 0,5 Gew-% begrenzt werden, um grobe Ausscheidungen zu verhindern. Eine Beschränkung des Kupfergehalts auf maximal 0,2 Gew.-% führt vor allem zu einer verbesserten Korrosionsbeständigkeit der Aluminiumlegierung in der spezifischen Anwendung. Der Mangangehalt von weniger als 0,2 Gew.-% verringert die Tendenz zur Bildung von gröberen Mangangausscheidungen. Chrom sorgt zwar für ein feines Gefüge, ist aber auf 0,1 Gew.-% zu beschränken, um ebenfalls grobe Ausscheidungen zu vermeiden. Das Vorhandensein von Mangan verbesserte dagegen die Schweißbarkeit durch Verringerung der Rissneigung beziehungsweise Abschreckempfindlichkeit des erfindungsgemäßen Aluminiumbandes. Eine Reduzierung des Zink-Gehaltes auf maximal 0,1 Gew.-% verbessert insbesondere die Korrosionsbeständigkeit der Aluminiumlegierung bzw. des fertigen Blechs in der jeweiligen Anwendung. Dagegen sorgt Titan für eine Kornfeinung während des Gießens, sollte aber auf maximal 0,1 Gew.-% beschränkt werden, um eine gute Gießbarkeit der Aluminiumlegierung zu gewährleisten.

Eine Aluminiumlegierung vom Typ AA6060 weist folgende Legierungsbestandteile in Gewichtsprozent auf:
0,35 % ≤ Mg ≤ 0,6 %,
0,3 % ≤ Si ≤ 0,6 %,
0,1 % ≤ Fe ≤ 0,3 %
Cu ≤ 0,1 %,
Mn ≤ 0,1 %,
Cr ≤ 0,05 %,
Zn ≤ 0,10 %,
Ti ≤ 0,1 % und
Rest Al sowie unvermeidbare Verunreinigungen maximal in Summe 0,15 %, einzeln maximal 0,05 %.

Die Kombination aus genau vorgegebenem Magnesiumgehalt mit einem im Vergleich zur ersten Ausführungsform reduzierten Si-Gehalt und eng spezifiziertem Fe-Gehalt ergibt eine Aluminiumlegierung, bei welcher besonders gut die Bildung Mg₂Si Ausscheidungen nach dem Warmwalzen mit dem erfindungsgemäßen Verfahren verhindert werden kann, so dass ein Blech mit einer verbesserten Dehnung und hohen Dehngrenzen im Vergleich zu konventionell hergestellten Blechen bereitgestellt werden kann. Die geringeren Obergrenzen der Legierungsbestandteile Cu, Mn und Cr verstärken den Effekt des erfindungsgemäßen Verfahrens zusätzlich. Hinsichtlich der Auswirkungen der Obergrenze von Zn und Ti wird auf die Ausführungen zur ersten Ausführungsform der Aluminiumlegierung verwiesen.

Eine Aluminiumlegierung vom Typ AA6014 weist folgende Legierungsbestandteile in Gewichtsprozent auf:
0,4 % ≤ Mg ≤ 0,8 %,
0,3 % ≤ Si ≤ 0,6 %,
Fe ≤ 0,35 %
Cu ≤ 0,25 %,
0,05 % ≤ Mn ≤ 0,20 %,
Cr ≤ 0,20 %,
Zn ≤ 0,10 %,
0,05 % ≤ V ≤ 0,20 %,
Ti ≤ 0,1 % und
Rest Al sowie unvermeidbare Verunreinigungen maximal in Summe 0,15 %, einzeln maximal 0,05 %.

Eine Aluminiumlegierung vom Typ AA6181 weist folgende Legierungsbestandteile in Gewichtsprozent auf:
0,6 % ≤ Mg ≤ 1,0 %,
0,8 % ≤ Si ≤ 1,2 %,
Fe ≤ 0,45 %
Cu ≤ 0,10 %,
Mn ≤ 0,15 %,
Cr ≤ 0,10 %,
Zn ≤ 0,20 %,
Ti ≤ 0,1 % und
Rest Al sowie unvermeidbare Verunreinigungen maximal in Summe 0,15 %, einzeln maximal 0,05 %.

Eine Aluminiumlegierung vom Typ AA6111 weist folgende Legierungsbestandteile in Gewichtsprozent auf:
0,5 % ≤ Mg ≤ 1,0 %,
0,7 % ≤ Si ≤ 1,1 %,
Fe ≤ 0,40 %
0,50 % ≤ Cu ≤ 0,90 %,
0,15 % ≤ Mn ≤ 0,45 %,
Cr ≤ 0,10 %,
Zn ≤ 0,15 %,
Ti ≤ 0,1 % und
Rest Al sowie unvermeidbare Verunreinigungen maximal in Summe 0,15 %, einzeln maximal 0,05 %. Die Legierung AA6111 zeigt grundsätzlich augrund des erhöhten Kupfergehaltes höhere Festigkeitswerte im Einsatzzustand T6, ist aber als korrosionsanfälliger anzustufen.

Alle aufgezeigten Aluminiumlegierungen sind spezifisch in ihren Legierungsbestandteilen auf unterschiedliche Anwendungen angepasst. Wie bereits ausgeführt, zeigen Bänder aus diese Aluminiumlegierungen, welche unter Verwendung des erfindungsgemäßen Verfahrens hergestellt wurden, besonders hohe Dehnungswerte im Zustand T4 gepaart mit einer besonders ausgeprägten Steigerung der Dehngrenze beispielsweise nach einem Warmauslagern bei 205 °C / 30 Min.. Dies gilt auch für die nach dem Lösungsglühen einer Wärmebehandlung unterzogenen Aluminiumbändern im Zustand T4.

Gemäß einer zweiten Lehre der vorliegenden Erfindung wird die oben aufgezeigte Aufgabe durch ein Aluminiumband mit den Merkmalen des Patentanspruchs 7. Der Auslieferungszustand T4 wird üblicherweise durch ein Lösungsglühen mit Abschrecken und einer anschließenden Lagerung bei Raumtemperatur für mindestens drei Tage erreicht, da dann die Eigenschaften der lösungsgeglühten Bleche oder Bänder stabil sind. Die Kombination aus Bruchdehnung A₈₀ und Dehngrenze Rp0,2 des erfindungsgemäßen Aluminiumbandes ist mit bisher bekannten AlMgSi-Legierungen nicht erreicht worden. Das erfindungsgemäße Aluminiumband ermöglicht daher maximale Umformgrade aufgrund der hohen Dehnungswerte mit maximalen Werten für die Dehngrenze Rp0,2 im fertigen Blech bzw. Bauteil.

Besonders vorteilhafte Umformeigenschaften erreicht eine Ausführungsform des erfindungsgemäßen MgSi-Aluminiumbands dadurch, dass zusätzlich die Gleichmaßdehnung A_{g} mehr als 25 % beträgt. Die Gleichmaßdehnung bestimmt maßgeblich den maximalen Umformgrad des Aluminiumbandes bzw. des daraus hergestellten Blechs bei der Herstellung von Bauteilen, da unkontrollierte Einschnürungen bei der Herstellung vermieden werden müssen. Das erfindungsgemäße Aluminiumband hat eine besonders hohe Umformreserve in Bezug auf Einschnürungen und kann deshalb prozesssicherer zu Bauteilen umgeformt werden.

Vorzugsweise weist das erfindungsgemäße Aluminiumband im Zustand T6, also im Einsatzzustand bzw. Anwendungszustand, eine Dehngrenze Rp0,2 von mehr als 185 MPa bei einer Dehnung A₈₀ von mindestens 15 % auf. Diese Werte wurden bei erfindungsgemäß hergestellten Aluminiumbändern im Zustand T6 gemessen, welche eine Warmauslagerung bei 205 °C/30 Min. nach einem Lösungsglühen und Abschrecken (Zustand T4) durchlaufen haben. Aufgrund der hohen Dehngrenzen im Zustand T6 bei sehr guten Dehnungswerten im Zustand T4 ist das erfindungsgemäße Aluminiumband beispielsweise für die Verwendung im Kraftfahrzeugbau besonders gut geeignet.

Gemäß einer weiteren Ausführungsform der Erfindung weist das lösungsgeglühte und abgeschreckte Aluminiumband nach einer Warmauslagerung bei 205 °C / 30 Min. im Zustand T6 eine Dehngrenzendifferenz ΔRp0,2 zwischen Zustand T6 und T4 von mindestens 80 MPa auf. Die Steigerung der Dehngrenze vom Zustand T4 in den Zustand T6 ist bei dem erfindungsgemäßen Aluminiumband besonders hoch. Das erfindungsgemäße Aluminiumband kann deshalb im Zustand T4 sehr gut umgeformt und anschließend durch ein Warmauslagern in einen hochfesten Einsatzzustand (Zustand T6) versetzt werden kann. Bei den notwendigen, komplexen Formgebungen und den geforderten hohen Festigkeitswerten bzw. Dehngrenzen, beispielsweise im Kraftfahrzeugbau, ist eine gute Aushärtbarkeit für die Herstellung komplexer Bauteile von besonderem Vorteil.

Ein schnell aushärtendes AlMgSi-Aluminiumband mit hervorragenden Umformeigenschaften wird mit einem Aluminiumband gemäß Patentanspruch 11 bereitgestellt. Das erfindungsgemäß hergestellte Aluminiumband nach Patentanspruch 11 wird nach dessen Herstellung einem Lösungsglühen mit anschließender Wärmebehandlung unterzogen und weist im Zustand T4 eine Gleichmaßdehnung A_{g} von mehr als 25 % bei einer Dehngrenze Rp0,2 von 80 bis 140 MPa auf. Wie ausgeführt, kann mit dieser Variante ein schnellaushärtbares und zugleich sehr gut umformbares MgSi-Aluminiumband zur Verfügung gestellt werden. Die Warmauslagerung zur Erzielung des Zustandes T6 kann 185 °C für 20 Min. erfolgen, um die erforderlichen Dehngrenzsteigerungen zu erzielen.

Weist das Aluminiumband gemäß einer nächsten Ausgestaltung eine Gleichmaßdehnung A_{g} von mehr als 25 % in Walzrichtung, quer zur Walzrichtung und diagonal zur Walzrichtung auf, kann ein besonders isotropes Umformvermögen ermöglicht werden. Vorzugsweise weisen die Aluminiumbänder eine Dicke von 0,5 mm bis 12 mm auf. Aluminiumbänder mit Dicken von 0,5 mm bis 2 mm werden vorzugsweise für Karosserieteile beispielsweise im Kraftfahrzeugbau verwendet, während Aluminiumbänder mit größeren Dicken von 2 bis 4,5 mm beispielsweise in Fahrwerksteilen im Kraftfahrzeugbau Anwendungen finden. Einzelne Komponenten können im Kaltband auch mit einer Dicke von bis 6 mm gefertigt werden. Daneben können in spezifischen Anwendungen auch Aluminiumbänder mit Dicken von bis zu 12 mm verwendet werden. Diese Aluminiumbänder mit sehr großer Dicke werden üblicherweise nur durch Warmwalzen bereitgestellt.

Das erfindungsgemäße Aluminiumband ist vom Legierungstyp AA6014, AA6016, AA6060, AA6111 oder AA6181. Hinsichtlich der Vorteile dieser Aluminiumlegierungen wird auf die Ausführungen zum erfindungsgemäßen Verfahren verwiesen.

Aufgrund der hervorragenden Kombination zwischen guter Umformbarkeit im Zustand T4, hoher Korrosionsbeständigkeit sowie hohen Werten für die Dehngrenze Rp0,2 im Einsatzzustand (Zustand T6) wird die oben aufgeführte Aufgabe gemäß einer dritten Lehre der vorliegenden Erfindung durch die Verwendung eines aus einem erfindungsgemäßen Aluminiumband hergestellten Blechs als Bauteil, Fahrwerks- oder Strukturteil und -blech im Kraftfahrzeug-, Flugzeug- oder Schienenfahrzeugbau, insbesondere als Komponente, Fahrwerksteil, Außen- oder Innenblech im Kraftfahrzeugbau, vorzugsweise als Karosseriebauelement, gelöst. Vor allem sichtbare Karosserieteile, beispielsweise Motorhauben, Kotflügel etc. sowie Außenhautteile eines Schienenfahrzeugs oder Flugzeugs profitieren von den hohen Dehngrenzen Rp0,2 bei guten Oberflächeneigenschaften auch nach einem Umformen mit hohen Umformgraden.

Es gibt nun eine Vielzahl von Möglichkeiten das erfindungsgemäße Verfahren sowie das erfindungsgemäße Aluminiumband und die Verwendung eines daraus hergestellten Blechs auszugestalten und weiterzubilden. Hierzu wird verwiesen auf die Beschreibung von Ausführungsbeispielen in Verbindung mit der Zeichnung.

Die Zeichnung zeigt in der einzigen Figur 1 ein schematisches Ablaufdiagramm eines Ausführungsbeispiels des erfindungsgemäßen Verfahrens zur Herstellung eines Bandes aus einer MgSi-Aluminiumlegierung mit den Schritten a) Herstellen und Homogenisieren des Walzbarrens, b) Warmwalzen, c) Kaltwalzen und d) mit Lösungsglühen mit Abschrecken.

Zunächst wird ein Walzbarren 1 aus einer Aluminiumlegierung mit den folgenden Legierungsbestandteilen in Gewichtsprozent gegossen:
0,35 % ≤ Mg ≤ 0,6 %,
0,3 % ≤ Si ≤ 0,6 %,
0,1 % ≤ Fe ≤ 0,3 %
Cu ≤ 0,1 %,
Mn ≤ 0,1 %,
Cr ≤ 0,05 %,
Zn ≤ 0,1 %,
Ti ≤ 0,1 % und
Rest Al sowie unvermeidbare Verunreinigungen maximal in Summe 0,15 %, einzeln maximal 0,05 %.

Der so hergestellte Walzbarren wird bei einer Homogenisierungstemperatur von etwa 550 °C für 8 h in einem Ofen 2 homogenisiert, so dass die zulegierten Legierungsbestandteile besonders homogen verteilt im Walzbarren vorliegen, Fig 1a).

In Fig 1b) ist dargestellt, wie der Walzbarren 1 in dem vorliegenden Ausführungsbeispiel des erfindungsgemäßes Verfahrens durch ein Warmwalzgerüst 3 reversierend warmgewalzt wird, wobei der Walzbarren 1 eine Temperatur von 230 bis 550 °C während des Warmwalzens aufweist. In diesem Ausführungsbeispiel hat nach Verlassen des Warmwalzgerüsts 3 und vor dem vorletzten Warmwalzstich das Warmband 4 vorzugsweise eine Temperatur von mindestens 400 °C. Vorzugsweise erfolgt bei dieser Warmbandtemperatur von mindestens 400 °C die Abschreckung des Warmbandes 4 unter Verwendung eines Platinenkühlers 5 und der Arbeitswalzen des Warmwalzgerüstes 3. Der Platinenkühler 5, nur schematisch dargestellt, besprüht das Warmband 4 mit kühlender Walzemulsion und sorgt für eine beschleunigte Abkühlung des Warmbandes 4. Die Arbeitswalzen des Warmwalzgerüstes 3 sind mit Emulsion beaufschlagt und kühlen das Warmband 4 weiter herunter. Nach dem letzten Walzstich hat das Warmband 4 am Ausgang des Platinenkühlers 5' im vorliegenden Ausführungsbeispiel lediglich eine Temperatur von 95 °C und wird anschließend über die Aufwickelhaspel 6 aufgewickelt werden.

Dadurch, dass das Warmband 4 unmittelbar am Auslauf des letzten Warmwalzstichs eine Temperatur von maximal 130 °C bzw. maximal 100 °C aufweist bzw. optional in den letzten beiden Warmwalzstichen unter Verwendung des Platinenkühlers 5 und der Arbeitswalzen des Warmwalzgerüstes 3 auf eine Temperatur unterhalb von 130 °C bzw. unter 100°C gebracht wird, weist das Warmband 4 einen eingefrorenen Kristallgefügezustand auf, da keine zusätzliche Energie in Form von Wärme für nachfolgende Ausscheidungsvorgänge zur Verfügung steht. Das Warmband mit einer Dicke von 3 bis 12 mm, vorzugsweise 3,5 bis 8 mm wird über die Aufwickelhaspel 6 aufgewickelt. Wie bereits ausgeführt, beträgt die Aufwickeltemperatur im vorliegenden Ausführungsbeispiel weniger als 95 °C.

Bei dem erfindungsgemäßen Verfahren können sich in dem aufgewickelten Warmband 4 jetzt keine oder nur wenige grobe Mg₂Si-Ausscheidungen bilden. Das Warmband 4 hat einen für die Weiterverarbeitung sehr günstigen Kristallzustand und kann von der Abwickelhaspel 7 abgewickelt beispielsweise einem Kaltwalzgerüst 9 zugeführt und wieder auf einer Aufwickelhaspel 8 aufgewickelt werden, Fig. 1c).

Das resultierende, kaltgewalzte Band 11 wird aufgewickelt. Anschließend wird es einem Lösungsglühen und Abschrecken 10 zugeführt, Fig. 1d). Hierzu wird es erneut vom Coil 12 abgewickelt, in einem Ofen 10 lösungsgeglüht und abgeschreckt wieder zu einem Coil 13 aufgewickelt. Das Aluminiumband kann dann nach einer Kaltauslagerung bei Raumtemperatur im Zustand T4 mit maximaler Umformbarkeit ausgeliefert werden. Alternativ (nicht dargestellt) kann das Aluminiumband 11 in einzelne Bleche vereinzelt werden, welche nach einem Kaltauslagern im Zustand T4 vorliegen.

Bei größeren Aluminiumbanddicken, beispielsweise bei Fahrwerksanwendungen oder Komponenten wie beispielsweise Bremsankerplatten können auch alternativ Stückglühungen durchgeführt werden und die Bleche anschließend abgeschreckt werden.

Im Zustand T6 wird das Aluminiumband oder das Aluminiumblech durch eine Warmauslagerung bei 100 °C bis 220 °C gebracht, um maximale Werte für die Dehngrenze zu erzielen. Beispielsweise kann eine Warmauslagerung bei 205 °C/ 30 Min. durchgeführt.

Die gemäß dem dargestellten Ausführungsbeispiel hergestellten Aluminiumbänder weisen nach dem Kaltwalzen beispielsweise eine Dicke von 0,5 bis 4,5 mm auf. Banddicken von 0,5 bis 2 mm werden üblicherweise für Karosserieanwendungen bzw. Banddicken von 2,0 mm bis 4,5 mm für Fahrwerksteile im Kraftfahrzeugsbau verwendet. In beiden Anwendungsbereichen sind die verbesserten Dehnungswerte bei der Herstellung der Bauteile von entscheidendem Vorteil, da zumeist starke Umformungen der Bleche durchgeführt werden und trotzdem hohe Festigkeiten im Einsatzzustand (T6) des Endprodukt benötigt werden.

In Tabelle 1 sind die Legierungszusammensetzungen von Aluminiumlegierungen angegeben, aus welchen konventionell oder erfindungsgemäß Aluminiumbänder hergestellt wurden. Neben den gezeigten Gehalten an Legierungsbestandteilen enthalten die Aluminiumbänder als Restanteil Aluminium und Verunreinigungen, einzeln maximal 0,05 Gew.-% und in Summe maximal 0,15 Gew.-%.

**Tabelle 1**

| **Bänder** | **Si Gew.-%** | **Fe Gew.-%** | **Cu Gew.-%** | **Mn Gew.-%** | **Mg Gew.-%** | **Cr Gew.-%** | **Zn Gew.-%** | **Ti Gew.-%** |
|---|---|---|---|---|---|---|---|---|
| **409** | 1,29 | 0,17 | 0,001 | 0,057 | 0,29 | <0,0005 | <0,001 | 0,02 |
| **410** | 1,30 | 0,17 | 0,001 | 0,056 | 0,29 | <0,0005 | <0,001 | 0,0172 |
| **491-1** | 1,39 | 0,18 | 0,002 | 0,062 | 0,30 | 0,0006 | 0,01 | 0,0158 |
| **491-11** | 1,40 | 0,18 | 0,002 | 0,063 | 0,31 | 0,0006 | 0,0104 | 0,0147 |

Die Bänder (Proben) 409 und 410 wurden mit einem erfindungsgemäßen Verfahren hergestellt, bei welchem das Warmband innerhalb der letzten beiden Warmwalzstiche von etwa 400°c auf 95 °C unter Verwendung eines Platinenkühlers sowie der Warmwalzen selbst abgekühlt und aufgewickelt wurde. In Tabelle 2 sind die Messwerte dieser Bänder mit "Inv." gekennzeichnet. Anschließend erfolgte ein Kaltwalzen auf eine Enddicke von 1,04 mm.

Die Bänder (Proben) 491-1 und 491-11 wurden mit einem konventionellen Warmwalzen und Kaltwalzen hergestellt und mit einem "Konv." gekennzeichnet.

Die in Tabelle 2 dargestellten Resultate der mechanischen Eigenschaften zeigen deutlich den Unterschied in den erzielbaren Dehnungswerten A₈₀.

**Tabelle2**

| **Bänder** | | | **T4** | | | | **T6 205 °C / 30 Min.** | | | |
|---|---|---|---|---|---|---|---|---|---|---|
| | | **Dicke (mm)** | **Rp0,2 (MPa)** | **Rₘ (MPa)** | **A_{g} (%)** | **A₈₀ (%)** | **Rp0,2 (MPa)** | **Rₘ (MPa)** | **A₈₀ (%)** | **ΔRp0, 2 (MPa)** |
| **409** | Inv. | 1,04 | 100 | 220 | 26,3 | 31,3 | 187 | 251 | 16,2 | 87 |
| **410** | Inv. | 1,04 | 98 | 217 | 25,6 | 30,3 | 195 | 256 | 15,5 | 97 |
| **491-1** | Konv. | 1,04 | 92 | 202 | 23,1 | 27,8 | 180 | 235 | 14,7 | 88 |
| **491-11** | Konv. | 1,04 | 88 | 196 | 23,0 | 27,4 | 179 | 232 | 14,3 | 91 |

Zur Erzielung des T4-Zustands wurden die Bänder einem Lösungsglühen mit nachfolgender Abschreckung und einer anschließender Kaltauslagerung bei Raumtemperatur unterworfen. Der T6-Zustand wurde durch eine Warmauslagerung bei 205 °C für 30 Minuten erreicht.

Es zeigte sich, dass das vorteilhafte Gefüge, welches über das erfindungsgemäße Verfahren in den Bänder 409 und 410 eingestellt wurde, bei gestiegener Dehngrenze Rp0,2 und Festigkeit Rm eine Steigerung der Dehnung A₈₀ ermöglichte.

Dieses Gefüge führt zu der besonders vorteilhaften Kombination aus hoher Bruchdehnung A₈₀ von mindestens 30 % bzw. mindestens 30 % bei sehr hohen Werten für die Dehngrenze Rp0,2 von 80 bis 140 MPa. Im Zustand T6 kann die Dehngrenze bis auf über 185 MPa ansteigen, wobei die Dehnung A₈₀ weiterhin bei mehr als 15 % verbleibt. Die Aushärtbarkeit mit einem ΔRp0,2 von 87 bzw. 97 MPa zeigt, dass die erfindungsgemäßen Ausführungsbeispiele trotz der erhöhten Dehnungswerte von mehr als 15 % eine sehr gute Steigerung der Dehngrenze im warmausgelagerten Zustand T6 bei einer Warmauslagerung bei 205 °C / 30 Min. erreichen.

Auch der Vergleich der Gleichmaßdehnungen A_{g} der erfindungsgemäßen Bänder und der konventionellen Bänder zeigt, dass die Gleichmaßdehnung A_{g} mit mehr als 25 % bei den erfindungsgemäßen Bändern 409 und 410, die Werte der konventionellen Bänder, welche mit 23 % gemessen wurden, deutlich übersteigen. In der Tabelle 2 sind die Werte für die Gleichmaßdehnung quer zur Walzrichtung gemessen worden. An in der Tabelle 2 nicht dargestellten Bändern, die mit dem erfindungsgemäßen Verfahren vermessen wurden, sind Werte über 25 % für die Gleichmaßdehnung A_{g} auch diagonal und in Walzrichtung bestimmt worden. Diese Ergebnisse unterstreichen das außergewöhnliche Umformvermögen der erfindungsgemäßen Bänder.

Die Bruchdehnungswerte A_{g} und A₈₀, die Dehngrenzwerte Rp0,2 und die Zugfestigkeitswerte Rm in den nachfolgenden Tabellen wurden nach DIN EN gemessen.

Die Messwerte konnten im Zustand T4 durch Messungen an weiteren Bändern verifiziert werden. Die Aluminiumlegierung der Bänder A und B wiesen folgende Zusammensetzung auf:
0,25 % ≤ Mg ≤ 0,6 %,
1,0 % ≤ Si ≤ 1,5 %,
Fe ≤ 0,5 %,
Cu ≤ 0,2 %,
Mn ≤ 0,2 %,
Cr ≤ 0,1 %,
Zn ≤ 0,1 %,
Ti ≤ 0,1 %
und Rest Al sowie unvermeidbare Verunreinigungen maximal in Summe 0,15 %, einzeln maximal 0,05 %.

Die Bänder A und B wurden unter Verwendung des erfindungsgemäßen Verfahrens mit einem Abschrecken des Warmbandes innerhalb der letzten zwei Warmwalzstiche auf 95 °C aufgewickelt und anschließend auf eine Enddicke von 1,0 mm respektive 3,0 mm kaltgewalzt. Um den Zustand T4 zu erreichen wurden die Bänder A und B lösungsgeglüht und nach einem Abschrecken kalt ausgelagert.

Folgende Messwerte konnten an beiden Bänder ermittelt werden:

**Tabelle 3**

| **Bänder** | | **T4** | | |
|---|---|---|---|---|
| | **Dicke (mm)** | **Rp0,2 (MPa)** | **Rₘ (MPa)** | **A₈₀ (%)** |
| **A** | 1,0 | 107 | 221 | 31,1 |
| **B** | 3,0 | 108 | 212 | 32,0 |

Die noch einmal gesteigerten Dehnungswerte A₈₀ zeigen die herausragende Eignung dieser Aluminiumbänder für die Herstellung von Bauteilen, bei welchen sehr hohe Umformgrade während der Herstellung im Zustand T4 mit maximalen Zugfestigkeiten Rm und Dehngrenzen Rp0,2 im Zustand T6 kombiniert werden müssen.

Darüber hinaus wurden weitere Aluminiumbänder untersucht, welche einer zusätzlichen Wärmebehandlung, die vorzugsweise unmittelbar nach dem Fertigstellen des Produktes, beispielsweise unmittelbar nach dem Lösungsglühen und Abschrecken am Aluminiumband durchgeführt wurde. Die Aluminiumbänder wurden hierzu kurzzeitig auf über 100 °C erwärmt und anschließend mit einer Temperatur von mehr als 85 °C, vorliegend mit 88 °C aufgewickelt und kalt ausgelagert.

Tabelle 4 zeigt die Zusammensetzung des Bandes 342, welches mit der zusätzlichen Wärmebehandlung nach dem Lösungsglühen und Abschrecken behandelt wurde.

**Tabelle 4**

| Band | Si Gew.-% | Fe Gew.-% | Cu Gew.-% | Mn Gew.-% | Mg Gew.-% | Cr Gew.-% | Zn Gew.-% | Ti Gew.-% |
|---|---|---|---|---|---|---|---|---|
| P342 | 1,3 | 0,17 | 0,00 | 0,06 | 0,3 | <0,0005 | <0,001 | 0,02 |

Die Wärmebehandlung, ein sogenannter Pre-Bake-Schritt, führte zwar dazu, dass die Bruchdehnungseigenschaften sich verschlechterten, da die Bruchdehnung A₈₀ nunmehr unter 30 % betrug. Überraschender Weise blieb die Gleichmaßdehnung des Aluminiumbandes P342 unverändert gegenüber den nicht Wärme behandelten Varianten bei mehr als 25%, wie Tabelle 5 zeigt. Die Gleichmaßdehnung ist ein sehr wichtiger Faktor bei der Umformung des Aluminiumbandes zu einem Bauteil, da eine verbesserte Gleichmaßdehnung höhere Umformgrade und damit entweder eine prozesssichere Fertigung oder weniger Umformschritte ermöglicht.

In Tabelle 5 sind verschiedene Messwerte dargestellt. Einerseits wurden drei Messungen am Bandanfang P342-BA und am Bandende P342-BE durchgeführt. In der Spalte "Zustand" ist angegeben, dass sich das Band im Zustand T4, also lösungsgeglüht und abgeschreckt, nach einer Kaltauslagerung bei Raumtemperatur von 8 Tagen befanden. Die Bänder vom Bandanfang und Bandende wurden in Längsrichtung (L) also in Walzrichtung, quer zur Walzrichtung (Q) und diagonal (D) zur Walzrichtung ausgeschnitten und vermessen. Es zeigte sich zwar ein Abfall der Bruchdehnungswerte A₈₀ₘₘ auf teilweise unter 30 %, die Gleichmaßdehnung A_{g} wurde aber in allen Richtungen mit größer als 25 % gemessen und blieb im Vergleich zur Bruchdehnung der nicht Wärme behandelten überraschenderweise konstant.

**Tabelle 5**

| Band/Position | Zustand | Pos. | a_{O} (mm) | R_{p0,2} (MPa) | Rₘ (MPa) | A_{g} % | A₈₀ₘₘ % |
|---|---|---|---|---|---|---|---|
| P342-BA | T4 (8d RT) | L | 1,009 | 97 | 209 | 25,3 | 28,9 |
| P342-BA | T4 (8d RT) | Q | 1,006 | 90 | 206 | 25,5 | 28,5 |
| P342-BA | T4 (8d RT) | D | 1,005 | 92 | 207 | 25,6 | 29,1 |
| P342-BE | T4 (8d RT) | L | 1,002 | 95 | 208 | 25,9 | 30,1 |
| P342-BE | T4 (8d RT) | Q | 1,000 | 89 | 204 | 25,3 | 28,3 |
| P342-BE | T4 (8d RT) | D | 1,000 | 90 | 205 | 25,7 | 29,8 |

Bei einer späteren Warmauslagerung konnte der Zustand T6 nach 20 Min. bei 185 °C erreicht werden. Typische Werte gemessene im Zustand T6 lagen für die Streckgrenze bei mehr als 140 MPa nach der Warmauslagerung bzw. mehr als 165 MPa nach einer Warmauslagerung und einem anschließenden Recken um 2%. Das erfindungsgemäß hergestellte Aluminiumband, welches zusätzlich einer Wärmebehandlung unterzogen wurde, kombiniert daher zwei wichtige Eigenschaften. Es lässt sich im Zustand T4 aufgrund der hohen Gleichmaßdehnung sehr gut Umformen und erreicht gleichzeitig nach einer Warmauslagerung bei 185 °C für 20 Min. die gewünschte Festigkeit.

## Patentansprüche

1. Verfahren zur Herstellung eines Bands aus einer AlMgSi-Legierung vom Typ AA6xxx, bei welchem ein Walzbarren aus einer AlMgSi-Legierung vom Typ AA6xxx gegossen wird, der Walzbarren einer Homogenisierung unterzogen wird, der auf Warmwalztemperatur gebrachte Walzbarren warmgewalzt wird und anschließend optional auf Enddicke kaltgewalzt,
**dadurch gekennzeichnet, dass**
das Warmband unmittelbar am Auslauf des letzten Warmwalzstichs eine Temperatur von maximal 130 °C, vorzugsweise eine Temperatur von maximal 100 °C aufweist und das Warmband mit dieser oder einer geringeren Temperatur aufgewickelt wird.

2. Verfahren nach Anspruch 1,
**dadurch gekennzeichnet, dass**
das Warmband unter Verwendung von mindestens einem Platinenkühler und der emulsionsbeaufschlagten Warmwalzstiche selbst auf die Auslauftemperatur abgeschreckt wird.

3. Verfahren nach Anspruch 1 oder 2,
**dadurch gekennzeichnet, dass**
die Warmwalztemperatur des Warmbandes vor dem Abkühlprozess während des Warmwalzens, insbesondere vor vorletzten Warmwalzstich mindestens 230 °C, vorzugsweise über 400 °C beträgt.

4. Verfahren nach einem der Ansprüche 1 bis 3,
**dadurch gekennzeichnet, dass**
die Dicke des fertigen Warmbandes 3 mm bis 12 mm, vorzugsweise 3,5 mm bis 8 mm beträgt.

5. Verfahren nach einem der Ansprüche 1 bis 4,
**dadurch gekennzeichnet, dass**
die Aluminiumlegierung vom Legierungstyp AA6014, AA6016, AA6060, AA6111 oder AA6181 ist.

6. Verfahren nach einem der Ansprüche 1 bis 5,
**dadurch gekennzeichnet, dass**
das fertig gewalzte Aluminiumband einer Wärmebehandlung unterzogen wird, bei welcher das Aluminiumband auf mehr als 100 °C erwärmt wird und anschließend mit einer Temperatur von mehr als 55 °C, vorzugsweise mehr als 85 °C aufgewickelt und ausgelagert wird.

7. Aluminiumband bestehend aus einer AlMgSi-Legierung vom Legierungstyp AA6014, AA6016,AA6060,AA6111oder AA6181 hergestellt mit einem Verfahren gemäß einem der Ansprüche 1 bis 5,
**dadurch gekennzeichnet, dass**
das Aluminiumband im Zustand T4 eine Bruchdehnung A80 von mindestens 30 % bei einer Dehngrenze von Rp0,2 von 80 bis 140 MPa aufweist.

8. Aluminiumband nach Anspruch 7,
**dadurch gekennzeichnet, dass**
das Aluminiumband im Zustand T4 eine Gleichmaßdehnung Ag von mehr als 25 % aufweist.

9. Aluminiumband nach einem der Ansprüche 7 oder 8,
**dadurch gekennzeichnet, dass**
das lösungsgeglühte und abgeschreckte Aluminiumband nach einer Warmauslagerung bei 205 °C / 30 Minuten im Zustand T6 eine Dehngrenze von Rp0,2 von mehr als 185 MPa aufweist.

10. Aluminiumband nach einem der Ansprüche 7 bis 9,
**dadurch gekennzeichnet, dass**
das lösungsgeglühte und abgeschreckte Aluminiumband nach einer Warmauslagerung bei 205 °C / 30 Minuten im Zustand T6 eine Dehngrenzendifferenz ΔRp0,2 zwischen Zustand T6 und T4 von mindestens 80 MPa aufweist.

11. Schnell aushärtendes Aluminiumband bestehend aus einer AlMgSi-Legierung vom Legierungstyp AA6014, AA6016, AA6060,AA6111oder AA6181 hergestellt mit einem Verfahren gemäß Anspruch 6,
**dadurch gekennzeichnet, dass**
das Aluminiumband eine Gleichmaßdehnung Ag von mehr als 25 % bei einer Dehngrenze von Rp0,2 von 80 bis 140 MPa aufweist.

12. Aluminiumband nach Anspruch 11 oder 8,
**dadurch gekennzeichnet, dass**
das Aluminiumband eine Gleichmaßdehnung Ag von mehr als 25 % in Walzrichtung, quer zur Walzrichtung und/oder diagonal zur Walzrichtung aufweist.

13. Aluminiumband nach einem der Ansprüche 7 bis 12,
**dadurch gekennzeichnet, dass**
das Aluminiumband eine Dicke von 0,5 bis 12 mm aufweist.

14. Verwendung eines Blechs hergestellt aus einem Aluminiumband nach einem der Ansprüche 7 bis 13 als Bauteil, Fahrwerks- oder Strukturteil bzw. Blech im Kraftfahrzeug-, Flugzeug- oder Schienenfahrzeugbau, insbesondere als Komponente, Fahrwerksteil, Außen- oder Innenblech im Kraftfahrzeugbau, vorzugsweise als Karosseriebauelement.

## Claims

1. A method for producing a strip of an AlMgSi alloy of the type AA6xxx, in which a rolling ingot is cast from an AlMgSi alloy of the type AA6xxx, the rolling ingot is subjected to homogenization, the rolling ingot, which has been brought to hot rolling temperature, is hot rolled and then optionally cold rolled to its final thickness, **characterized in that** immediately at the exit from the last hot rolling pass, the hot strip has a temperature of at most 130 °C, preferably a temperature of at most 100 °C, and the hot strip is coiled at this or at a lower temperature.

2. The method according to claim 1,
**characterized in that** the hot strip is quenched to the exiting temperature using at least one plate cooler and the emulsion charged hot rolling passes themselves.

3. The method according to claim 1 or 2,
**characterized in that** the hot rolling temperature of the hot strip is at least 230 °C, preferably above 400 °C, before the cooling process during hot rolling, particularly before the penultimate hot rolling pass.

4. The method according to any one of claims 1 to 3,
**characterized in that** the thickness of the finished hot strip is 3 mm to 12 mm, preferably 3.5 mm to 8 mm.

5. The method according to any one of claims 1 to 4,
**characterized in that** the aluminium alloy is of the alloy type AA6014, AA6016, AA6060, AA6111 or AA6181.

6. The method as recited in any one of claims 1 to 5,
**characterized in that** the finish rolled aluminium strip is subjected to a heat treatment in which the aluminium strip is heated to above 100 °C and is then coiled and aged at a temperature above 55 °C, preferably above 85 °C.

7. An aluminium strip comprising an AlMgSi alloy of the alloy type AA6014, AA6016, AA6060, AA6111 or AA6181 produced with a method according to any one of claims 1 to 5,
**characterized in that** the aluminium strip in the T4 state has an elongation at fracture A80 of at least 30 % with a yield strength of Rp0.2 of from 80 to 140 MPa.

8. The aluminium strip according to claim 7,
**characterized in that** the aluminium strip in the T4 state has a uniform elongation Ag of more than 25 %.

9. The aluminium strip according to claim 7 or 8,
**characterized in that** the solution annealed and quenched aluminium strip after artificial aging at 205 °C / 30 minutes in the T6 state has a yield strength of Rp0.2 of more than 185 MPa.

10. The aluminium strip according to any one of claims 7 to 9,
**characterized in that** the solution annealed and quenched aluminium strip after artificial aging at 205°C / 30 minutes in the T6 state has a yield strength difference ΔRp0.2 between states T6 and T4 of at least 80 MPa.

11. A rapidly curing aluminium strip comprising an AlMgSi alloy of the alloy type AA6014, AA6016, AA6060, AA6111 or AA6181 produced with a method according to claim 6,
**characterized in that** the aluminium strip has a uniform elongation Ag of more than 25 % with a yield strength of Rp0.2 of 80 to 140 MPa.

12. The aluminium strip according to claim 11 or 8,
**characterized in that** the aluminium strip has a uniform elongation Ag of more than 25 % in the direction of rolling, transversely to the direction of rolling and/or diagonally to the direction of rolling.

13. The aluminium strip according to one any of claims 7 to 12,
**characterized in that** the aluminium strip has a thickness of 0.5 to 12 mm.

14. Use of a metal sheet produced from an aluminium strip according to any one of claims 7 to 13 as a component, chassis or structural element or as a metal sheet in automotive, aircraft or railcar engineering, particularly as a component, chassis element, exterior or interior metal sheet in automotive engineering, preferably as a bodywork structural element.

## Revendications

1. Procédé de fabrication d'une bande en un alliage d'AlMgSi de type AA6xxx, dans lequel un lingot de laminage en un alliage d'AlMgSi de type AA6xxx est coulé, le lingot de laminage est soumis à une homogénéisation, le lingot de laminage amené à la température de laminage à chaud est laminé à chaud et ensuite optionnellement laminé à froid à l'épaisseur finale,
**caractérisé en ce que**
la bande chaude directement à la sortie de la dernière coulée de laminage à chaud présente une température maximale de 130 °C, de préférence une température maximale de 100 °C, et la bande chaude est enroulée avec cette température ou une température inférieure.

2. Procédé selon la revendication 1, **caractérisé en ce que** la bande chaude est trempée à la température de sortie en utilisant au moins un radiateur à platines et les coulées de laminage à chaud chargées en émulsion elles-mêmes.

3. Procédé selon la revendication 1 ou 2, **caractérisé en ce que** la température de laminage à chaud de la bande chaude avant le processus de refroidissement, pendant le laminage à chaud, notamment avant l'avant-dernière coulée de laminage à chaud, est d'au moins 230 °C, de préférence supérieure à 400 °C.

4. Procédé selon l'une des revendications 1 à 3, **caractérisé en ce que** l'épaisseur de la bande chaude finie est de 3 mm à 12 mm, de préférence de 3,5 mm à 8 mm.

5. Procédé selon l'une des revendications 1 à 4,
**caractérisé en ce que** l'alliage d'aluminium est du type d'alliage AA6014, AA6016, AA6060, AA6111 ou AA6181.

6. Procédé selon l'une des revendications 1 à 5, **caractérisé en ce que** la bande en aluminium laminée finie est soumis à un traitement thermique lors duquel la bande en aluminium est chauffée à plus de 100 °C et ensuite enroulée et vieillie avec une température supérieure à 55 °C, de préférence supérieure à 85 °C.

7. Bande en aluminium composée d'un alliage d'AlMgSi de type d'alliage AA6014, AA6016, AA6060, AA6111 ou AA6181, fabriquée par un procédé selon l'une des revendications 1 à 5, **caractérisé en ce que** la bande en aluminium à l'état T4 présente un allongement à la rupture A80 d'au moins 30 % avec une limite élastique de Rp0,2 de 80 à 140 MPa.

8. Bande en aluminium selon la revendication 7,
**caractérisé en ce que** la bande en aluminium à l'état T4 présente un allongement uniformément réparti Ag supérieur à 25 %.

9. Bande en aluminium selon l'une des revendications 7 ou 8, **caractérisé en ce que** la bande en aluminium recuite en solution et trempée après un vieillissement à chaud à 205 °C/30 minutes à l'état T6 présente une limite élastique de Rp0,2 supérieure à 185 MPa.

10. Bande en aluminium selon l'une des revendications 7 à 9, **caractérisé en ce que** la bande en aluminium recuite en solution et trempée après un vieillissement à chaud à 205 °C/30 minutes à l'état T6 présente une différence de limite élastique ΔRp0,2 entre l'état T6 et l'état T4 d'au moins 80 MPa.

11. Bande en aluminium à vieillissement rapide composée d'un alliage d'AlMgSi de type d'alliage AA6014, AA6016, AA6060, AA6111 ou AA6181, fabriquée par un procédé selon la revendication 6, **caractérisé en ce que** la bande en aluminium présente un allongement uniformément réparti Ag supérieur à 25 % avec limite élastique de Rp0,2 de 80 à 140 MPa.

12. Bande en aluminium selon la revendication 11 ou 8,
**caractérisé en ce que** la bande en aluminium présente un allongement uniformément réparti Ag supérieur à 25 % dans le sens du laminage, transversalement au sens du laminage et/ou diagonalement au sens du laminage.

13. Bande en aluminium selon l'une des revendications 7 à 12, **caractérisé en ce que** la bande en aluminium présente une épaisseur de 0,5 à 12 mm.

14. Utilisation d'une tôle fabriquée à partir d'une bande en aluminium selon l'une des revendications 7 à 13 comme composant, pièce de châssis ou de structure ou tôle dans la construction automobile, aéronautique ou ferroviaire, notamment comme composant, pièce de châssis, tôle extérieure ou intérieure dans la construction automobile, de préférence comme élément structural de carrosserie.
